# EUROPÄISCHE PATENTSCHRIFT

(11) **EP 0 013 892 B1**
(45) Veröffentlichungstag und Bekanntmachung des Hinweises auf die Patenterteilung: **26.05.1982**
(21) Anmeldenummer: 80100060.5
(22) Anmeldetag: 07.01.1980
(51) Int. Cl.: D06P 1/00, D06P 7/00, D06P 3/54, D06P 3/26, C09B 69/00, D06B 19/00, D06B 23/20

(54) **Verfahren zum Färben von synthetischen Fasermaterialien nach der Extraktionsmethode**
Process for dyeing synthetic fibre materials by the extraction method
Procédé de teinture de matières fibreuses synthétiques par le procédé d'extraction

(30) Priorität: 17.01.1979 DE 2901666
(43) Veröffentlichungstag der Anmeldung: 06.08.1980
(73) Patentinhaber: BAYER AG, 51368 Leverkusen (DE)
(72) Erfinder: Kruckenberg, Winfried, Dr., D-5090 Leverkusen 1 (DE); Kuth, Robert, Dr., D-5000 Köln 41 (DE); Schündehütte, Karl Heinz, Dr., D-5090 Leverkusen 3 (DE)

## Beschreibung

Die Erfindung betrifft ein Verfahren zum Färben von synthetischen, hydrophoben Fasermaterialien mit sulfonsäuregruppenfreien, organophilen Farbstoffen nach der Extraktionsmethode.

Diese spezielle Variante eines Ausziehverfahrens, bei der die zweckmässigerweise in einem Kreislauf zirkulierende Flotte ein Farbstoffdepot durchströmt, aus dem der Farbstoff durch einen Lösevorgang entnommen und danach dem zu färbenden Material zugeführt wird, ist allgemein bekannt (vgl. DE-A-1 918 309, 1 938 792 und 2 215 336).

Die bekannten Verfahren sind fast ausschliesslich auf die Verwendung organischer Lösungsmittel als Flottenmedium ausgerichtet, die jedoch den Nachteil aufweisen, dass die darin eingebrachten Farbstoffe einen im Vergleich zu Wasser als Färbemedium wesentlich geringeren Verteilungskoeffizienten besitzen. Diese Tatsache hat wiederum zur Folge, dass bei der Verwendung von organischen Lösungsmitteln niemals eine vollständige Baderschöpfung erreicht wird, was aufwendige Reinigungsoperationen an den Färbemaschinen erforderlich macht.

Auch lassen die Färbungen häufig bezüglich Reibechtheit und Egalität zu wünschen übrig.

Es hat daher nicht an Versuchen gefehlt, diese Nachteile - etwa durch Einschalten spezieller Filter (vgl. DE-A-2 047192) - zu beseitigen.

Dennoch konnten sich diese Verfahren bisher nicht in der Praxis durchsetzen.

In der oben zitierten Patentliteratur wird bisweilen auch die Verwendung von Wasser als Färbemedium vorgeschlagen, ohne dafür jedoch detaillierte Angaben zur technischen Verwirklichung dieses Gedankens zu machen.

Allein in Beispiel 18b der DE-A-2 247 568 wird eine Soxhletapparatur beschrieben, bei der das Färbemittel in eine Glasfaserhülse deponiert wird, welche de facto durch das am Rückflusskühler der Apparatur kondensierte kalte Wasser durchströmt wird.

Auch diese Verfahrensvariante hat bisher keinen Eingang in die Praxis gefunden, da der Extraktionsvorgang zu langsam abläuft.

Es wurde nun gefunden, dass man unter Überwindung der vorstehend abgehandelten Nachteile das an sich bekannte Extraktionsverfahren auf einfache Weise, d.h. ohne Verwendung spezieller Präparationen und unter Einhaltung wirtschaftlich interessanter Färbezeiten zum Färben von hydrophoben Fasern anwenden kann, wenn man das Depot mit einem Farbstoff mit einer Mindestlöslichkeit in Wasser von 20 mg/l bei 1'30°C beschickt und von einer wässrigen Färbeflotte bei Färbetemperatur durchströmen lässt, die frei von Emulgatoren und Dispergiermitteln ist.

Das Durchströmen der Flotte kann direkt oder indirekt in einem sogenannten by-pass erfolgen.

Die Ausführung dieses Färbeverfahrens bzw. der Farbstoffdepots ist nicht an bestimmte apparative Voraussetzungen gebunden. Die Verwendung von Anschwemmfiltern, wie sie in DE-A-1 918 309 für das Färben aus organischen Lösungsmitteln empfohlen werden, ist ebenso möglich, wie beispielsweise feinmaschige Filterkörbe oder Anlagen, die bei relativ niedrig schmelzenden Farbstoffen eine flüssig/flüssig-Extraktion ermöglichen. Anlagen dieses Typs werden bereits zur Verwendung von Farbstofflösungen in mit Wasser nicht mischbaren Lösungsmitteln empfohlen (DE-A-2 239563).

Geeignete Farbstoffe zur Durchführung des Verfahrens sind in der Patentliteratur ausführlich und umfassend beschrieben oder - soweit es sich um Handelsprodukte handelt - im Color-Index aufgeführt. Sie können den unterschiedlichsten chromophoren Systemen angehören. Beispielsweise seien genannt Farbstoffe aus der Azo-, Anthrachinon-, Chinophthalon-, Perinon-und Methin-Reihe, sowie organophile optische Aufheller.

Geeignete Farbstoffe sind vor allem solche, die in der wässrigen Flotte bei 130°C zu mehr als 50 mg/I, insbesondere 100 mg/I löslich sind.

Die Bestimmung der Wasserlöslichkeit erfolgt nach an sich bekannten Methoden, indem man beispielsweise einer geeigneten Apparatur, wie sie etwa in Melliand Textilberichte 11, (1969), Seite 1342 beschrieben ist, eine abgemessene Menge Farbstofflösung bei 130°C entnimmt, die Probe mit einem mit Wasser mischbaren polaren, organischen Lösungsmittel (z.B. Dimethylformamid) verdünnt und darin den Farbstoffgehalt photometrisch bestimmt.

Geeignet sind vor allem solche Farbstoffe, die eine hydrophilierende Substituenten-Gruppierung R tragen, wie -COOH, -COOV, -O-COOV, -O-CONHV, -SO₂-V, -SO₂-OV, -NH-SO2-V, -(Alkylen-O-)ₙV', -CH₂-CH₂-CN, wobei V für gegebenenfalls substituiertes Alkyl, Aralkyl oder Aryl, V, und V2 für Wasserstoff oder gegebenenfalls substituiertes Alkyl, Aralkyl oder Aryl, V' für V, oder Acyl und n für Zahlen von 1 - 8 stehen.

Von besonderer Bedeutung aus dieser Gruppe sind solche Farbstoffe, welche die folgenden Substituenten tragen: -COOH, -COOV, -O-COOV, -O-CO-NH-V, -(CH₂-CH₂-O-)ₙV oder C₂H₄ON, wobei V und n die oben angegebene Bedeutung haben.

Besonders bevorzugte Farbstoffe leiten sich z.B. von folgenden Verbindungsklassen ab:
a) Monoazofarbstoffe der Formel in der
      D für den Rest einer aromatischen carbocyclischen oder heterocyclischen Diazokomponente steht,
      Ar für den Rest einer aromatischen carbocyclischen oder heterocyclischen Kupplungskomponente und
      K, und K2 H, Alkyl, Aralkyl, Aryl- oder Oxalkylgruppen bedeuten,
      wobei K₁, K₂ oder Ar gegebenenfalls über ein Brückenglied mindestens einmal den Substituenten R tragen.
   b) Monoazofarbstoffe der Formel in der
      D, für den Rest einer carbocyclischen oder heterocyclischen Diazokomponente steht, die mindestens einmal den Substituenten R gegebenenfalls über ein Brückenglied gebunden trägt, Ar die in a) angegebene Bedeutung hat und
      K₃ und K₄ H oder gegebenenfalls substituierte Alkyl-, Aryl-, Aralkyl- bzw. Oxalkylgruppen bedeuten.
   c) Monoazofarbstoffe der Formel in der
      D2 für den Rest einer carbocyclischen oder heterocyclischen Diazokomponente steht und
      K für den Rest einer Kupplungskomponente der Phenol-, Naphthol-, Acylessigsäureamid-, Pyrazol-, Pyridin- oder Chinolin-Reihe, wobei mindestens einer der Reste D2 oder K mindestens einmal den Substituenten R trägt, der gegebenenfalls über das phenolische bzw. enolische Sauerstoffatom gebunden ist.
   d) Disazofarbstoffe der Formel in der
      Ar₂ einen Arylenrest bedeutet.
      Ar, und Ar3 stehen für Aryl- oder Hetarylreste, wobei in Ar₁, Ar₂ oder Ar₃ mindestens einmal ein Substituent R vorhanden sein muss.
   e) Anthrachinonfarbstoffe der allgemeinen Formel worin
      E für Halogen, bevorzugt Brom oder Chlor steht, für Alkoxy- oder Aryloxy, für die Carboxylgruppe bzw. deren funktionelle Derivate oder gegebenenfalls subst. Alkyl- und Arylreste,
      n 0, 1 oder 2 bedeutet,
      A₁, A₂, A3 oder A4 jeweils Wasserstoff, eine gegebenenfalls durch Alkyl-, Aralkyl-, Cycloalkyl-, Aryl- oder Hetaryl-Reste substituierte Aminogruppe der Hydroxy- oder Nitrogruppe bedeuten, wobei mindestens einer der Reste A,, A2, A₃, A4 eine gegebenenfalls subst. Aminogruppe oder Hydroxy darstellt und die Substituenten A,-A4 E oder der Anthrachinonkern sebst mindestens einmal den Substituenten R gegebenenfalls über ein Brückenglied gebunden trägt.
   f) Chinophthalonfarbstoffe der Formel in der
      E, und E2 Wasserstoff, Halogen, Alkoxy, Acyloxy, Acylamino oder die Carboxylgruppe bzw. deren funktionelle Derivate bedeuten,
      m 0, 1 oder 2 bedeutet und der Chinolin oder der Phthaloylrest mindestens einmal den Substituenten -G-R trägt.
   g) Nitro-Diarylaminofarbstoffe der Formel in der
      E3 Wasserstoff, Alkoxy oder Aryloxy, substituierte Amino, Halogen, Arylazo, Carboxyl oder funktionelle Derivate eines Sulfonsäure oder Carboxyl-Restes bedeuten und mindestens einer der aromatischen 'Ringe oder E3 mindestens einmal den Substituenten -R trägt.
   h) Methinfarbstoffe der Formel in der
      K, und K2 H oder gegebenenfalls substituierte Alkyl, Aralkyl bzw. Oxalkylgruppen bedeuten.
      E4 steht für Wasserstoff, Alkyl oder Alkoxy
      V, und V2 stehen für Nitril, Alkoxycarbonyl, Alkylcarbonyl oder Alkylsulfongruppen, wobei entweder V₁, V₂, K,, K₂, E₄ oder der aromatische Ring mindestens einmal den Substituenten R tragen.

Die vorstehend im beliebigen Zusammenhang genannten Alkyl- und Alkoxyreste weisen - sofern nicht anders definiert - vorzugsweise 1-4 C-Atome auf und können durch in der Farbstoff- bzw. Hilfsmittelchemie übliche Substituenten (z.B. OH, CN, Cl, NO₂, F, Br, Alkoxycarbonyl oder Alkoxy), mit Ausnahme von ionischen Resten (ausser COOH) bei den Farbstoffradikalen. Geeignete Aryl- oder Aryloxyreste sind Naphthalin- und besonders Benzolreste, die gegebenenfalls z.B. durch Alkyl, Alkoxy, CI, F, Br, NO₂, Alkoxycarbonyl, CF₃, CN oder COOH subst. sind. Geeignete Hetarylreste sind Pyridyl, Thienyl, Furyl, Chinolinyl, Thiazolyl, Thiadiazolyl und Pyrazolyl.

Geeignete Alkylenreste haben vorzugsweise 2-10 C-Atome in der Kette, die gegebenenfalls durch Alkyl, Aryl, Aralkyl oder COOH substituiert sein kann. Bevorzugt ist -C2H4-.

Geeignete Arylenreste sind Naphthylen- und vor allem Phenylreste, die z.B. durch Alkyl oder Aryl subst. sein können.

Geeignete Brückenglieder sind O, S, CO, Alkylen, Phenylen u.a.m.

Geeignete Derivate der Carboxylgruppe sind Nitrile, Carbonsäureamide, Alkylester, Säureanhydride und Imide.

Ganz besonders bevorzugt sind einerseits solche Farbstoffe der vorstehend angegebenen Formeln, die mindestens einen Rest R = -(CH₂CH₂-O)ₙ-V aufweisen und wobei n = 2-5, vorzugsweise = 3-4, und andererseits solche dieser Formeln, die mindestens einen Rest R = COOV, OCOOV, OCONHV, C₂H₄OH oder C2H4CN besitzen.

Innerhalb des letztgenannten Types sind bevorzugt:
Farbstoffe der Azobenzolreihe,
die in der Kupplungskomponente die vorstehend genannten Reste und in der Diazokomponente in ortho- und/oder para-Stellung zur Azolreihe stark elektronenziehende Substituenten, wie CN, NO2, S02-Alkyl, aufweisen, sowie der Hetarylazobenzolreihe.

Besonders bevorzugte Farbstoffe entsprechen der Formel worin
R, für C₂H₄OH, C₂H₄OCOCH₃, C₂H₄0COOCH₃, C₂H₄OCOOC₂H₅, C₂H₄COOCH₃, C₂H₄COOC₂Hs, C₂H₄OC₂H₄OCH₃, C₂H₄0CONHX,
R₂ für R, oder H, C₂H₅, C₂H₄CN, C₂H₄OCH₃,
R3 für H, CH, oder NHCOCH₃,
R4 für H, CI oder OCH₃,
Rs für CI, Br, CN, NO₂,
R₆ für NO2, CN,
R₇ für H, CI, Br oder CN und
X für C₁-C₄-Alkyl oder Phenyl stehen.

Geeignete Diazokomponenten dieser besonders bevorzugten Typen sind auch

Ganz besonders bevorzugte Polyätherfarbstoffe sind solche der Formel IX, worin mindestens einer der Reste R₁-R₇ für den Rest -(C₂H₄O)ₘX steht, der direkt oder über eine Brücke, z.B. O oder CO, an das Azobenzolmolekül gebunden ist und m 2-5 ist.

Die Farbstoffe werden in Form von Pulver oder Granulaten oder - gemäss einer bevorzugten Verfahrensvariante - als Tabletten eingesetzt. Gegebenenfalls können diese Formen übliche Hilfsmittel wie Dispergiermittel, Formtrennmittel, Verschnittmittel usw., enthalten. Ein intensiver Mahlprozess ist hingegen bei der Herstellung dieser Präparationen nicht erforderlich.

Die Färbungen können bei der Siedetemperatur der wässrigen Färbeflotte oder - bevorzugt - in geschlossenen Färbesystemen bei Temperaturen von ca. 130°C durchgeführt werden.

Gefärbt wird das Fasermaterial in schwach saurem bis schwach alkalischem Bad, zweckmässigerweise bevorzugt bei einem pH-Wert von 3,5-6; das Flottenverhältnis kann zwischen 1 : 3 bis 1 : 40 variieren, wobei bevorzugt der Bereich 1 : 8 bis 1 : 20 eingehalten werden soll.

Der Färbeflotte können Hilfsmittel mit bekannter Wirkung zugesetzt werden - beispielsweise Phenolderivate wie o-Phenylphenol, Salicylsäuremethylester, chlorierte aromatische Kohlenwasserstoffe wie o-Dichlorbenzol oder Methylnaphthaline oder 2,2'-Dinaphthyl-sulfonsaures Natrium. Die gegebenenfalls zugesetzten Hilfsmittelmengen schwanken je nach Farbtiefe und Flottenverhältnis zwischen 0,1 g/I bis 4 g/I.

Die wässrigen Fotten, die ausser den angegebenen Hilfsmitteln lediglich die zur pH-Regulierung notwendigen Substanzen enthalten können, sind im allgemeinen frei von organischen Lösungsmitteln.

Zur Färbung nach dem erfindungsgemässen Verfahren kommen als Textilmaterialien Gebilde aus Polyestern, Celluloseacetaten oder Polyamiden in Betracht, wobei diese Fasern in Mischung untereinander oder zusammen mit natürlichen Fasern wie Wolle oder Baumwolle eingesetzt werden können.

Bei Fasermischungen kann das vorliegende Verfahren zum Färben der Synthesefasern mit Färbeoperationen zum Färben der nativen Faseranteile kombiniert werden. Selbstverständlich sind auch Farbstoffmischungen zum Färben eines Fasertyps nach dem erfindungsgemässen Färbeverfahren einzusetzen.

Die folgenden Beispiele veranschaulichen die Erfindung, ohne sich darauf zu beschränken. Die angegebenen Prozente bedeuten Gewichtsprozente bezogen auf das zu färbende Material; die Temperaturen sind in Celsiusgrad angegeben.

### Beispiel 1

500 Teile Polyestergarn werden in Form eines Wickelkörpers in einem Kreuzspulfärbeapparat mit Farbstoffdepot gefärbt; dazu wird das Depot mit 9 Teilen eines grob zerkleinerten, nicht formierten Farbstoffs der Formel C.I. Disp. Yellow 42 beschickt, die Anlage mit Wasser ohne jeden weiteren Zusatz gefüllt und die wässrige Flotte rasch auf 130°C aufgeheizt. Die Zirkulation durch den Wickelkörper erfolgt im Wechsel von 3 Min. bzw. 5 Min. von innen nach aussen und umgekehrt. Der Wasserstrom kann dabei sofort, d.h. mit Beginn der Aufheizphase oder auch erst nach Erreichen von 100 bzw. 130°C durch das Depot geleitet werden. Nach einer Färbezeit von 45 Min. bei 130°C ist der Farbstoff vollständig aus dem Depot gelöst und auf die Polyester-Kreuzspule aufgezogen. Das Färbebad wird nach Abkühlen auf ca. 80°C abgelassen. Nach einer kurzen Spülpassage erhält man eine Gelbfärbung in 1/1 Richttyptiefe von ausgezeichneter Egalität, die sich in keiner Weise in Farbtiefe und Farbton von einer wie üblich reduktive nachbehandelten 6%igen Färbung unterscheidet, die mit formiertem Handelsfarbstoff hergestellt wurde.

(* L_{130°c} = Löslichkeit in Wasser bei 130°C)

Wird den wässrigen Flotten zur pH-Regulierung z.B. 1 g/I Natriumacetat und 1 ml/I Essigsäure 30°/oig zugesetzt, so werden 'Färbungen mit gleicher Farbtiefe, Brillanz und Echtheiten erzielt.

### Beispiel 2

200 Teile Polyester-Stückware werden auf einen Materialträger aufgewickelt und in den oben beschriebenen Kreuzspulfärbeappapart eingesetzt. Das 'Depot wird mit 1,1 Teilen eines tablettierten Farbstoffs, bestehend aus 95% des Farbstoffs der Formel (C.I. Disp.-Violet 50) und 5% Binde- bzw. Trennmittel (hergestellt auf einem Rundlauf oder Exzenter-Tabletten-Presse mit Druck von 900 -1000 Atmosphären) beschickt und die Anlage mit Wasser gefüllt. Die Flotte wird so schnell wie möglich auf 130°C gebracht und 50 Minuten bei dieser Temperatur gefärbt. Nach dem Abkühlen und Ablassen der Flotte und Spülen erhält man eine rotviolette Färbung in 1/1 RTT, die sich nicht von einer red. nachbehandelten Färbung unterscheidet, die mit gefinishtem Farbstoff erhalten wird, wenn die eingesetzten Reinfarbstoffmengen beider Färbungen gleich sind.

### Beispiel 3

Verwendet man anstelle des in Beispiel 1 genannten Farbstoffes 0,22°/o des Farbstoffs der Formel L_{130°} = 55 mg/I in Form eines Sprühgranulates und verfährt im übrigen wie in den Beispielen 1-2 angegeben, so erhält man eine brillante Rotfärbung, die in Farbtiefe, Farbton und Echtheiten einer Färbung nach konventioneller Färbemethode entspricht.

Verwendet man anstelle der in den Beispielen 1-3 benutzten Farbstoffe die in der folgenden Tabelle aufgeführten, so erhält man bei im übrigen gleicher Arbeitsweise egale Färbungen mit gleichen oder sogar geringfügig höheren Farbtiefen, wie sie mit konventionell gefinishten Dispersionsfarbstoffen nach üblicher Färbeweise erhalten werden.

## Patentansprüche

Verfahren zum Färben von synthetischen hydrophoben Fasermaterialien mit sulfonsäuregruppenfreien, organophilen Farbstoffen nach der Extraktionsmethode, wobei die in einem Kreislauf zirkulierende Flotte ein Farbstoffdepot durchströmt, aus dem der Farbstoff durch einen Lösevorgang entnommen und danach dem zu färbenden Material zugeführt wird, dadurch gekennzeichnet, dass man das Depot mit unformierten, allenfalls grob zerkleinerten oder sprühgetrockneten Farbstoffen mit einer Mindestlöslichkeit in 130°C heissem Wasser von 20 mg/I beschickt und von einer wässrigen, emulgatorfreien Färbeflotte bei Färbetemperatur durchstömen lässt.

## Claims

Process for dyeing synthetic, hydrophobic fibre materials with organophilic dyestuffs, which are free from sulphonic acid groups, by the extraction method, in which the liquor, which circulates in a closed circuit, flows through a dyestuff depot from which the dyestuff is removed by a dissolution process and is then fed to the material to be dyed, characterised in that the depot is charged with non-finished, if necessary coarsely comminuted or spray-dried dyestuffs having a minimum solubility of 20 mg/l in water at 130°C and an aqueous, emulsifier-free dyeing liquor is allowed to flow through the depot at the dyeing temperature.

## Revendications

Procédé de teinture de matières fibreuses hydrophobes synthétiques avec des colorants organophiles exempts de groupes acide sulfo- nique par la méthode d'extraction, où te bain parcourant un circuit traverse un dépôt de colorant à partir duquel le colorant est prelevé par un processus de dissolution et est amené ensuite à la matière qui doit être teinte, caractérisé en ce qu'on alimente le dépôt avec des colorants non moulés, dans tous les cas grossièrement concassés ou séchés par pulvérisation, qui ont une solubilité dans l'eau chaufée à 130°C au minimum de 20 mg/litre et en ce qu'il est parcouru par un bain de teinture aqueux exempt d'émulsifiant à la température de teinture.
